# EUROPÄISCHE PATENTSCHRIFT

(11) **EP 1 540 663 B1**
(45) Veröffentlichungstag und Bekanntmachung des Hinweises auf die Patenterteilung: **26.11.2008**
(21) Anmeldenummer: 04764811.8
(22) Anmeldetag: 03.09.2004
(51) Int. Cl.: G21F 1/12, G21F 3/03, A61B 6/10

(54) **BLEIFREIES STRAHLENSCHUTZMATERIAL MIT ZWEI SCHICHTEN UNTERSCHIEDLICHER ABSCHIRMEIGENSCHAFT**
LEAD-FREE RADIATION PROTECTION MATERIAL COMPRISING TWO LAYERS WITH DIFFERENT SHIELDING CHARACTERISTICS
MATERIAU DE PROTECTION CONTRE LES RAYONNEMENTS EXEMPT DE PLOMB COMPORTANT DEUX COUCHES PRESENTANT DES PROPRIETES DE BLINDAGE DIFFERENTES

(30) Priorität: 03.09.2003 DE 10340639; 08.01.2004 DE 102004001328
(43) Veröffentlichungstag der Anmeldung: 15.06.2005
(73) Patentinhaber: Mavig GmbH, 81829 München (DE)
(72) Erfinder: EDER, Heinrich, 81243 München (DE)
(74) Vertreter: Harmsen, Dirk
(86) Internationale Anmeldenummer: PCT/EP2004/009859
(87) Internationale Veröffentlichungsnummer: WO 2005/024846

(56) Entgegenhaltungen:
- WO-A-90/06581
- US-A- 4 795 654
- US-A- 5 321 272

## Beschreibung

Die Erfindung betrifft ein bleifreies Strahlenschutzmaterial im Energiebereich einer Röntgenröhre mit einer Spannung von 60 bis 125 kV.

Herkömmliche Strahlenschutzkleidung in der Röntgendiagnostik enthält meist Blei oder Bleioxid als Schutzmaterial.

Blei und seine. Verarbeitung führt aufgrund seiner Toxizität zu einer hohen Umweltbelastung. Da Blei ein sehr hohes Gewicht besitzt, sind Schutzkleidungen aus Blei ungewöhnlich schwer, was eine starke physische Belastung für den Anwender bedeutet. Beim Tragen von Schutzkleidung, beispielsweise bei medizinischen Operationen, ist das Gewicht für den Tragekomfort und die physische Belastung des medizinischen Personals von großer Bedeutung.

Blei-Ersatzmaterialien zur Anwendung im Strahlenschutz sind bereits bekannt.

Die DE 199 55 192 A1 beschreibt ein Verfahren zur Herstellung eines Strahlungsschutzmaterials aus einem Polymer als Matrixmaterial und dem Pulver eines Metalls hoher Ordnungszahl.

Die DE 201 00 267 U1 beschreibt ein hochelastisches, leichtes, flexibles, gummiartiges Strahlenschutzmaterial, wobei Zusätze von chemischen Elementen und deren Oxide mit einer Ordnungszahl größer gleich 50 zu einem speziellen Polymer gegeben werden.

Zur Gewichtsreduzierung gegenüber herkömmliche Bleischürzen wird in der EP 0 371 699 A1 ein Material vorgeschlagen, das ebenfalls neben einem Polymer als Matrix Elemente höherer Ordnungszahl aufweist. Dabei wird eine große Anzahl von Metallen genannt.

Die DE 102 34 159 A1 beschreibt ein Blei-Ersatzmaterial für Strahlenschutzzwecke im Energiebereich einer Röntgenröhre mit einer Spannung von 60 bis 125 kV.

Je nach eingesetzten Elementen zeigt der Schwächungsgrad bzw. der Bleigleichwert (International Standard IEC 61331-1, Protective devices against diagnostig medical X-radiation) des jeweiligen Materials eine teilweise sehr ausgeprägte Abhängigkeit von der Strahlenenergie, die eine Funktion der Spannung der Röntgenröhre ist.

Bleifreie Materialien haben gegenüber Blei ein zum Teil stark abweichendes Absorptionsverhalten in Abhängigkeit von der Röntgenenergie. Deshalb ist für die Nachbildung des Absorptionsverhaltens von Blei bei gleichzeitiger Maximierung der Gewichtseinsparung eine vorteilhafte Kombination unterschiedlicher Elemente erforderlich.

Deshalb ist der Anwendungsbereich von handelsüblicher bleifreier Strahlenschutzkleidung in der Regel eingeschränkt. Um Blei für Strahlenschutzzwecke substituieren zu können, ist ein in Bezug auf Blei möglichst gleichartiges Absorptionsverhalten über einen größeren Energiebereich erforderlich, da Strahlenschutzstoffe üblicherweise nach dem Bleigleichwert eingestuft werden und die Strahlenschutzberechnungen häufig auf Bleigleichwerten basieren.

Unter Gesamtbleigleichwert bei einem schutzschichtenförmigen Aufbau eines Blei-Ersatzmaterials versteht man den Bleigleichwert der Summe aller Schutzschichten. Unter Gesamt-Nennbleigleichwert wird der nach DIN EN 61331-3 vom Hersteller für persönliche Schutzausrüstung anzugebende Bleigleichwert verstanden.

Es ist bei Messungen der Bleigleichwerte und der Schwächungsfaktoren in Abhängigkeit der Röhrenspannung festgestellt worden, dass die Schutzwirkung von bleifreien Materialien insbesondere bei einer Röntgenröhrenspannung von 60 bis 80 kV im Vergleich zu Blei erheblich geringer ist als im Energiebereich von 80 bis 100 kV.

Dieses hat im Wesentlichen zwei Ursachen. Zum einen ist der Massenschwächungskoeffizient von bleifreien Materialien, wie Zinn, bei der mittleren Energie des 60 kV-Spektrums, d.h. bei rund 25 keV, geringer als von Blei. Zum anderen zeigt sich in diesem niedrigen Energiebereich ein besonders großer Dosisaufbaueffekt. Mit anderen Worten, die Schutzwirkung des Materials wird durch die Entstehung von Sekundärstrahlung auf der Strahlenaustrittsseite herabgesetzt.

Zur Erzielung einer hohen Schutzwirkung sollte der Dosisaufbau im bleifreien Material möglichst gering bleiben. Wie bereits ausgeführt, wird im Material eine Sekundärstrahlung angeregt, was sich bei großen Strahlenfeldern mindernd auf die Abschirmwirkung des Materials auswirkt. Meistens ist die angeregte Fluoreszenzstrahlung für den Dosisaufbau verantwortlich.

Der Dosisaufbau wird durch den sog. Build-up-Faktor gemäß IEC 61331-1 zahlenmäßig ausgedrückt.

Die Aufgabe der vorliegenden Erfindung besteht darin, ein bleifreies Strahlenschutzmaterial zur Verfügung zu stellen, das über den Energiebereich einer Röntgenröhre mit einer Spannung von 60 bis 125 kV geringe oder nur vernachlässigbare Mengen an Sekundärstrahlung aufweist und somit eine optimale Abschirmwirkung gewährleist.

Die Aufgabe der vorliegenden Erfindung wird mit einem bleifreien Strahlenschutzmaterial gemäß Patentanspruch 1 gelöst.

Die vorliegende Erfindung betrifft ein bleifreies Strahlenschutzmaterial im Energiebereich einer röntgenröhre mit einer Spannung von 60 bis 125 kV mit einer Schichtstruktur von zwei Schichten unterschiedlicher Abschirmeigenschaften.

Die Erfindung betrifft weiterhin eine Strahlenschutzbekleidung aus dem erfindungsgemäßen bleifreien Strahlenschutzmaterial.

Es ist erfindungsgemäß wesentlich, das das bleifreie Strahlenschutzmaterial zwei Schichten mit unterschiedlichen Abschirmeigenschaften aufweist. Bei dieser Zweischichtstruktur ist die Zusammensetzung der Schutzstoffmaterialien in einer Schicht derart, dass eine Schicht allen nicht die gewünschten Eigenschaften im Hinblick auf die Abschirmwirkung, insbesondere über einen größeren Energiebereich von 60 bis 125 kV, erreicht. Erst beide Schichten zusammen ergeben optimale Abschirmeigenschaften.

Die Schichtstruktur aus zwei Schichten unterschiedlicher Abschirmeigenschaften des erfindungsgemäßen bleifreien Strahlenschutzmaterials ist aus einer Sekundärstrahlenschicht und einer Sperrschicht zusammengesetzt.

Die Sekundärstrahlenschicht wandelt einen großen Teil der auftreffenden Röntgenstrahlen in Sekundärstrahlung, d.h. Fluoreszenzstrahlung, um.

Die Sperrschicht blockiert die in der Sekundärstrahlenschicht entstehende Fluoreszenzstrahlung und entwickelt selbst nur geringe Sekundärstrahlung.

Die Sekundärstrahlenschicht und die Sperrschicht als Schichtstruktur weisen sehr gute Abschirmeigenschaften auf, wenn das erfindungsgemäße bleifreie Strahlenschutzmaterial zu einer Schutzkleidung verarbeitet wird. Die Sekundärstrahlenschicht wird dann als körperferne Schicht der Schutzkleidung vorgesehene Die Sperrschicht, die als körpernahe Schicht in der Schutzkleidung angeordnet ist, blockiert wirksam die in der Sekundärstrahlenschicht entstehende Fluoreszenzstrahlung in Richtung Körper. Dieses gewährleistet eine optimale Abschirmleistung gegenüber Röntgenstrahlung.

Die Figuren dienen zur weiteren Erläuterung der Erfindung.

Die Fig. 1 zeigt Build-up-Faktoren verschiedener Materialien.

Die Fig. 2 zeigt eine Sandwichstruktur des erfindungsgemäßen bleifreien Strahlenschutzmaterials.

Das bleifreie Strahlenschutzmaterial ist insbesondere für den Energiebereich einer Röntgenröhre mit einer Spannung von 60 bis 125 kV, bevorzugt, 60 bis 100 kV, insbesondere 60 bis 80 kV, geeignet.

Die Sekundärstrahlenschicht enthält Zinn oder Verbindungen davon einer Menge von 50 bis 100 Gew.-%. In einer bevorzugten Ausführungsform der Erfindung enthält die Sekundärstrahlenschicht Zinn in einer Menge von 50 bis 90 Gew.-% und mindestens ein weiteres Element das aus Jod, Cäsium, Barium, Lanthan, Cer, Praseodym, Neodym und Verbindungen davon gewählt ist in einer Menge von 10 bis 50 Gew.-%.

Die Sperrschicht des erfindungsgemäßen bleifreien Strahlenschutzmaterials umfasst mindestens ein Element , aus Bismut, Wolfram und Verbindungen davon gewählt ist. Die Verwendung von Bismut ist bevorzugt. Es hat sich als vorteilhaft erwiesen, wenn die Sperrschicht Wolfram in einer Menge von 0 bis 30 Gew.-% und/oder Bismut in einer Menge von mindestens 30 Gew.-% enthält.

Es ist gezeigt worden, dass die Sperrschicht eine noch bessere Sperrwirkung gegenüber Sekundärstrahlung der Sekundärstrahlenschicht aufweist, wenn sie weiterhin mindestens ein Element der Ordnungszahlen 61 bis 71 oder Verbindungen davon umfasst. In einer bevorzugten Ausführungsform der vorliegenden Ereindung ist das Element aus der Gruppe Erbium, Holmium, Dysprosium, Terbium, Gadolinium, Europium, Samarium, Lutetium, Ytterbium, Thulium und Verbindungen davon gewählt. Insbesondere bevorzugt ist das Gadolinium bzw. eine Verbindung davon.

Es hat sich weiterhin als vorteilhaft erwiesen, wenn die Sperrschicht zusätzlich noch weiterhin mindestens ein Element der Gruppe Tantal, Hafnium, Thorium, Uran und Verbindungen davon enthält.

Der Gewichtsanteil der in der Sperrschicht enthaltenden weiteren Elemente und/oder deren Verbindungen kann bis zu 80 Gew.-% betragen. Bevorzugt liegt die Menge des (die) weiteren Element(e) und/oder deren Verbindungen in einem Bereich von 20 bis 70 Gew.-%.

Die zwei Schichten des erfindungsgemäßen bleifreien Materials enthalten ein Matrixmaterial in einer Menge von 0-12 Gew.-%, bevorzugt 2-10 Gew.-%, insbesondere 4-8 Gew.-%.

Das Matrixmaterial bildet quasi eine Trägerschicht für die Schutzmaterialien, in der diese in Pulverform dispergiert sind. Beispiele für ein Matrixmaterial sind Gummi, Latex, synthetische flexible oder feste Polymere und Siliconmaterialien.

Es ist also überraschender Weise festgestellt worden, dass der Dosisaufbau bzw. die Sekundärstrahlenausbeute bei dem erfindungsgemäßen bleifreien Strahlenschutzmaterial in Folge der Auftrennung in eine Schicht geringer Sekundärstrahlung und eine Schicht mit hoher Sekundärstrahlung erheblich geringer ist als bei marktüblichen bleifreien Materialien. Hierzu wird auf die Fig. 1 verwiesen. In. Fig. 1 bedeutet YM die Kurve des erfindungsgemäßen bleifreien Materials und die Kurven A und B basieren auf marktüblichen bleifreien Materialien, die ein Pulvergemisch ohne Schichtstruktur darstellen. Es ist ohne Weiteres ersichtlich, dass die YM-Kurve sehr nahe an die Pb-Kurve kommt, was bedeutet, dass das erfindungsgemäße bleifreie Strahlenschutzmaterial ähnlich gute Abschirmeigenschaften wie das Bleimaterial aufweist.

Die Sekundärstrahlenschicht und/oder die Sperrschicht des erfindungsgemäßen bleifreien Strahlenschutzmaterials können bevorzugt mindestens eine materialreine Schicht umfasst(en). Mit dem Ausdruck "materialreine Schicht" ist eine Schicht gemeint, die neben Matrixmaterial jeweils nur eines der zuvor genannten Elemente und Verbindungen daraus, d.h. einen Schutzstoff, enthält. In einer bevorzugten Ausführungsform besitzen diese materialreinen Schichten weniger als 5 Gew.-% Matrixmaterial.

Es hat sich weiterhin in überraschender Weise herausgestellt, dass ein Schutzstoff oder eine Kombination aus Schutzstoffen, das bzw. die in getrennten materialreinen Schichten vorgesehen ist, eine wesentlich bessere Schutzwirkung, d.h. Abschirmwirkung, besitzt als ein Material, in dem alle Materialien, z. B. als Pulver, vermengt sind.

Es hat sich in der Praxis herausgestellt, dass die materialreinen Schichten eine besonders gute Abschirmwirkung erbringen, wenn sie stark verdichtet sind, d.h. wenn zwischen den Teilchen des Abschirmmaterials möglichst geringe Zwischenräume vorliegen, so dass eine Schicht mit möglichst hoher Massendichte vorhanden ist. Die Verdichtung der Schicht erfolgt z. B. über eine geeignete Korngrößenverteilung und/oder mechanische Verdichtung nach bekannten Verfahren.

In einer bevorzugten Ausführungsform sollten die materialreinen Schichten zu mehr als 75 Vol.-% verdichtet sein. Eine Verdichtung der materialreinen Schichten zu mehr als 90 Vol.-% ist insbesondere bevorzugt.

In einer bevorzugten Ausführungsform des erfindungsgemäßen bleifreien Strahlenschutzmaterials umfassen die Sekundärstrahlenschicht und/oder die Sperrschicht mindestens eine materialreine Schicht. Die Sekundärstrahlenschicht ist derart ausgestaltet, dass sie Elemente der Ordnungszahlen 39 bis 60 oder deren Verbindungen enthält. Es können auch mehrere materialreine Schichten aus diesen Elementen und/oder ihren Verbindungen vorgesehen werden.

In einer weiteren bevorzugten Ausführungsform des erfindungsgemäßen bleifreien Strahlenschutzmaterials umfasst die Sperrschicht eine oder mehrere materialreine Schichten aus den Elementen der Ordnungszahlen größer als 71 und/oder Verbindungen davon. Die Sperrschicht kann auch zusätzlich eine oder mehrere materialreine Schichten aus den Elementen der Ordnungszahlen 61 bis 71 oder Verbindungen davon umfassen.

Die Elemente mit den Ordnungszahlen 61 bis 71 und/oder deren Verbindungen können auch in einer separaten Schicht als eine sogenannte Zwischenschicht vorliegen, die zwischen der Sekundärstrahlenschicht und der Sperrschicht angeordnet ist.

In einigen Fällen hat die Praxis gezeigt, dass die besten Abschirmergebnisse dann erreicht werden, wenn die stark verdichteten materialreinen Schichten in Form von Metallfolien vorliegen, wie z. B. als Folienstreifen oder Folienplättchen.

Die Metallfolien weisen in der Regel eine Dicke von 0,005 bis 0,25 mm auf.

Die Folien liegen normalerweise übereinander ohne Verbindung miteinander. Sollte allerdings aus praktischen oder technischen Gründen eine Verbindung zwischen den folien hergestellt werden, so können diese nach üblichen Verfahren hergestellt werden.

Im Folgenden wird gezeigt, dass das erfindungsgemäße bleifreie Strahlenschutzmaterial im Vergleich zu bereits bekannten bleifreien Strahlenschutzmaterialien sehr gute Ergebnisse im Hinblick auf die Abschirmwirkung, insbesondere bei 60 kV, aufweist.

Es wurden folgende Materialien aus den folgenden Bestandteilen hergestellt und untersucht:
Bestandteile: 40 Gew.-% Zinn, 10 Gew.-% Ceroxid, 20 Gew.-% Gadoliniumoxid, 20 Gew.-% Wismut, 10 Gew.-% Wolfram.
Die Strahlenschutzmaterialien wurden wie folgt verarbeitet:
   - Material 1:: Die obigen Bestandteile werden in Pulverform gleichmäßig in einer Polymermatrix vermengt;
   - Material 2:: Schichtung der einzelnen Bestandteile in materialreine Schichten in Pulverform;
   - Material 3:: Schichtung der einzelnen obigen Bestandteile in materialreine Folien.

Das Flächengewicht war in allen Fällen 4,7 kg/m².

Im schmalen Strahlenbündel einer Röntgenröhre ergaben sich nach der folgenden Tabelle 1 folgende Schwächungsfaktoren:

**Tabelle 1**

| Röhrenspannung (kV) | Material 1 | Material 2 | Material 3 |
|---|---|---|---|
| 60 | 348 | 497 | 746 |
| 125 | 9,85 | 11,27 | 11,89 |

Wie aus den Werten für die Schwächungsfaktoren ersichtlich ist, zeigt das erfindungsgemäße, in Schichten angeordnete, bleifreie Strahlenschutzmaterial (Material 2 und Material 3) eine bessere Abschirmwirkung als das Pulvergemisch von Material 1. Insbesondere zeigt sich eine sehr gute Abschirmwirkung bei 60 kV.

Es ist wesentlich, dass die Schichtung der materialreinen Schichten im Strahlenschutzmaterial derart erfolgt, dass die Schichten mit steigender Sekundärstrahlung angeordnet sind. Somit wird bei der Verarbeitung zu Strahlenschutzbekleidung die Schicht mit der höchsten Sekundärstrahlenausbeute körperfern vorgesehen, während die Schicht mit der geringsten Sekundärstrahlung körpernah angeordnet wird.

In einer weiteren bevorzugten Ausführungsform können die mindestens eine materialreine Schicht der Sekundärstrahlenschicht und der, Sperrschicht des erfindungsgemäßen bleifreien Strahlenschutzmaterials in einem sog. Sandwichaufbau vorliegen. Unter Sandwichstruktur ist eine Struktur zu verstehen, wobei zwischen den materialreinen Schichten weitere Schichten vorgesehen sind. In einer besonderen Ausführungsform weist die mindestens eine materialreine Schicht jeweils auf einer Seite eine Trägerschicht auf. Alternativ dazu kann die mindestens eine materialreine Schicht jeweils auf beiden Seiten eine Trägerschicht aufweisen. Bevorzugt sind die Trägerschichten aus einem Polymer gebildet. Das Polymer kann ein solches sein, das auch als Matrixmaterial verwendet wird. Üblicherweise ist das Polymer ein Latex-oder Elastomerpolymer.

In der Praxis hat es sich als vorteilhaft erwiesen, wenn die eine bzw. die mehreren Trägerschichten in der Schichtstruktur des erfindungsgemäßen bleifreien Strahlenschutzmaterials eine Dicke von 0,01 bis 0,4 mm aufweisen.

Falls erforderlich, können die Trägerschicht bzw. die Trägerschichten noch geringe Anteile Schutzstoffe, wie oben beschrieben, enthalten. In der Regel sind sie allerdings frei von Schutzstoffen.

Die Trägerschichten auf der einen Seite bzw. auf beiden Seiten der materialreinen Schichten tragen dazu bei, dass bei der "innenliegenden", hochverdichteten Materialschicht, sei es die Sekundärstrahlenschicht oder die Sperrschicht, die mechanische Stabilität erhöht wird, während die strahlenabschirmende Wirkung der einzelnen Schutzschichten verbessert wird.

Die Figur 2 zeigt eine Sandwichstruktur des erfindungsgemäßen bleifreien Strahlenschutzmaterials. Die hochverdichtete Schutzstoffschicht 2 ist auf beiden Seiten von einer Trägerschicht 1 umgeben, die die mechanische Stabilität des Aufbaus erhöht.

Ein alternativer Sandwichaufbau kann auch in der Weise gestaltet sein, dass jede Schicht mit hoher Sekundärstrahlung auf beiden Seiten eine Schicht mit niedriger Sekundärstrahlung aufweist. Auf diese Weise kann die Sperrschichtwirkung der Sperrschichten mit niedriger Sekundärstrahlung dazu beitragen, dass Schichten hoher Sekundärstrahlung direkt, d.h. auf beiden Seiten, eine Sperrwirkung erfahren.

In der Regel liegen die Strahlenschutzmaterialien in den einzelnen Schichten als Metallpulver mit Korngrößen von 2 bis 75µm vor. Es ist wesentlich, dass sich in den Zwischenräumen möglichst wenig Matrixmaterial befindet.

Es hat sich herausgestellt, dass bei einem Schichtensystem mit gerader Schichtzahl die Massenbelegung (Flächengewicht) 1:1 beträgt. Beispielsweise ergibt sich für einen Nenn-Bleigleichwert von 0,5 mm (Pb) ein Flächengewicht von 2,6 kg/m² pro Schicht bei zwei Schichten, die wiederum in jeweils zwei Schichten unterteilt sein können.

Bei einer Schichtstruktur mit ungerader Anzahl hat sich eine Aufteilung der Flächengewichte von 2:1 (Sekundärstrahlenschicht:Sperrschicht) als vorteilhaft erwiesen.

In einer bevorzugten Ausführungsform der vorliegenden Erfindung beträgt die Aufteilung der Flächengewichte bei einer Schichtstruktur aus drei Schichten 1:1:1. Diese Aufteilung ist insbesondere vorteilhaft im Fall einer Schichtstruktur aus Sekundärstrahlenschicht:Zwischenschicht:Sperrschicht. Die Zwischenschicht umfasst überwiegend mindestens ein Element der Ordnungszahlen 61 bis 71 oder deren Verbindungen.

Das erfindungsgemäße bleifreie Strahlenschutzmaterial eignet sich zur Herstellung von Strahlenschutzbekleidungen wie beispielsweise einer Strahlschutzschürze.

Außerdem kann das erfindungsgemäße Material vorteilhaft beispielsweise bei Schutzhandschuhen, Patientenabdeckungen, Gonadenschutz, Ovarienschutz, Dentalschutzschilde, ortsfestem Unterkörperschutz, Tischaufsätzen, ortsfesten oder ortsbeweglichen Strahlenschutzwänden oder Strahlenschutzvorhängen vorteilhaft angewandt werden.

Im Folgenden wird die Erfindung anhand von Beispielen näher erläutert.

### Beispiel 1

Es wird ein erfindungsgemäßes bleifreies Strahlenschutzmaterial hergestellt mit einer Schicht (A), die der Sekundärstrahlenschicht entspricht und einer Schicht (B), die der Sperrschicht entspricht. Schicht (A) enthält 54 Gew.-% Zinn, 36 Gew.-% Cer und 10 Gew.-% Matrixmaterial. Die Schicht (B) enthält 36 Gew.-% Gadolinium, 36 Ges.-% Bismut, 18 Ges.-% Wolfram und 10% Matrix.

### Beispiel 2

Es wird ein erfindungsgemäßes bleifreies Strahlenschutzmaterial hergestellt. Die Schicht (A) enthält 90 Gew.-% Zinn und 10 Gew.-% Matrix, während die Schicht (B) 54 Gew.-% Gadolinium, 36 Gew.-% Bismut und 10 Gew.-% Matrixmaterial enthält.

### Beispiel 3

Es wird ein erfindungsgemäßes Strahlenschutzmaterial hergestellt, das eine Schicht (A) wie in Beispiel 1 und eine Schicht (B) wie in Beispiel 2 enthält.

### Beispiel 4

Es wird ein erfindungsgemäßes Strahlenschutzmaterial hergestellt, mit einer Schicht (A) wie in Beispiel 2 und einer Schicht (B) wie in Beispiel 1.

Die Messergebnisse für die Bleigleichwerte (PB-GW) der in den Beispielen 1 bis 4 hergestellten Strahlenschutzmaterialien für Röhrenspannungen von 60, 80, 100 und 120 kV sind in der folgenden Tabelle 2 gezeigt. Das Flächengewicht der Schutzstoffe beträgt jeweils 4,7 kg/m².

**Tabelle 2**

| Röhrenspannung (kV) | Beispiel 1 mm Pb-GW | Beispiel 2 mm Pb-GW | Beispiel 3 mm Pb-GW | Beispiel 4 mm Pb-GW |
|---|---|---|---|---|
| 60 | 0,51 | 0,57 | 0,58 | 0,55 |
| 80 | 0,62 | 0,68 | 0,71 | 0,66 |
| 100 | 0,60 | 0,65 | 0,66 | 0,63 |
| 125 | 0,49 | 0,51 | 0,53 | 0,50 |

## Patentansprüche

1. Bleifreies Strahlenschutzmaterial im Energiebereich einer Röntgenröhre mit einer Spannung von 60 bis 125 kV mit einer Schichtstruktur von zwei Schichten unterschiedlicher Abschirmeigenschaften,
**dadurch gekennzeichnet,**
**dass** die Schichtstruktur aus einer Sekundärstrahlenschicht, die Zinn oder Verbindungen davon in einer Menge von 50 bis 100 Gew.-% enthält und einer Sperrschicht, die mindestens ein Element umfasst, das aus Bismut, Wolfram und Verbindungen davon gewählt ist, zusammengesetzt ist.

2. Bleifreies Strahlenschutzmaterial nach Anspruch 1,
**dadurch gekennzeichnet,**
**dass** die Sekundärstrahlenschicht Zinn in einer Menge von 50 bis 90. Gew.-% und mindestens ein weiteres Element, das aus Jod, Cäsium, Barium, Lanthan, Cer, Praseodym, Neodym und Verbindungen davon gewählt ist, in einer Menge von 10 bis 50 Gew.-% enthält.

3. Bleifreies Strahlenschutzmaterial nach Anspruch 2,
**dadurch gekennzeichnet,**
**dass** die Sekundärstrahlenschicht Zinn und Cer oder eine Verbindung davon enthält.

4. Bleifreies Strahlenschutzmaterial, nach Anspruch 1,
**dadurch gekennzeichnet,**
**dass** die Sperrschicht weiterhin mindestens ein Element der Ordnungszahlen 61 bis 71 oder Verbindungen davon umfasst.

5. Bleifreies Strählenschützmaterial nach Anspruch 4,
**dadurch gekennzeichnet**,
das das Element aus der Gruppe Erbium, Holmium, Dysprosium, Terbium, Gadolinium, Europium, Samarium, Lutetium, Ytterbium und thulium und Verbindungen davon gewählt ist.

6. Bleifreies Strahlenschutzmaterial nach Anspruch 5,
**dadurch gekennzeichnet,**
**dass** das Element Gadolinium ist.

7. Bleifreies Strahlenschutzmaterial nach einem der Ansprüche 4 bis 6,
**dadurch gekennzeichnet,**
**dass** das mindestens eine Element der Ordnungszahlen 61 bis 71 oder Verbindungen davon als Zwischenschicht vorliegt, die zwischen der Sekundärstrahlenschicht und der Sperrschicht angeordnet ist.

8. Bleifreies Strahlenschutzmaterial nach einem der Ansprüche 1 bis 7,
**dadurch** gekenntzeichnet,
das die Sperrschicht weiterhin mindestens ein Element der Gruppe Tantal, Hafnium, Thorium, Uran und Verbindungen davon enthält.

9. Bleifreies Strahlenschutzmaterial nach einem der Ansprüche 1 bis 8,
**dadurch gekennzeichnet,**
**dass** die Sperrschicht die weiteren Elemente und/oder deren Verbindungen in einer Menge bis zu 80 Gew.-% enthält.

10. Bleifreies Strahlenschutzmaterial nach Anspruch 9,
**dadurch gekennzeichnet**,
das die Menge in einem Bereich von 20 bis 70 Gew.-% liegt.

11. Bleifreien Strahlenschutzmaterial nach einem der Ansprüche 1 bis 10,
**dadurch gekennzeichnet,**
**dass** die Sperrschicht Wolfram oder Verbindungen davon in einer Menge von 0 bis 30 Gew.-% und/oder Bismut oder Verbindungen davon in einer Menge von mindestens 30 Gew.-% enthält.

12. Bleifreies Strahlenschutzmaterial nach einem der Ansprüche 1 bis 11,
**dadurch gekennzeichnet,**
**dass** die mindestens zwei Schichten ein Matrixmaterial in einer Menge von 0 bis 12 Gew.-% enthalten.

13. Bleifreies Strahlenschutzmaterial nach einem der Ansprüche 1 bis 12,
**dadurch gekennzeichnet,**
**dass** die Sekundärstrahlenschicht und/oder die. Zwischenschicht und/oder die Sperrschicht mindestens eine materialreine Schicht umfasst(en).

14. Bleifreies Strahlenschutzmaterial nach Anspruch 13,
**dadurch gekennzeichnet,**
**dass** die materialreinen Schichten stark verdichtet.sind.

15. Bleifreies Strahlenschutzmaterial nach Anspruch 14,
**dadurch gekennzeichnet,**
**dass** die materialreinen Schichten zu mehr als 75 Vol.-% verdichtet sind.

16. Bleifreies Strahlenschutzmaterial nach Anspruch 15,
**dadurch gekennzeichnet,**
**dass** die materialreinen Schichten zu mehr als 90 Vol.-% verdichtet sind.

17. Bleifreies Strahlenschutzmaterial nach Anspruch 16,
**dadurch gekennzeichnet,**
**dass** die stark⁻ verdichteten materialreinen Schichten in Form von Metallfolien vorliegen.

18. Bleifreies Strahlenschutzmaterial nach Anspruch 17,
**dadurch gekennzeichnet,**
**dass** die Metallfolien eine Dicke von 0,005 bis 0,25 mm aufweisen.

19. Bleifreies Strahlenschutzmaterial nach Anspruch 18,
**dadurch gekennzeichnet,**
**dass** die Metallfolien Folienstreifen oder Folienplättchen. sind.

20. Bleifreies Strahlenschutzmaterial nach mindestens einem der Ansprüche 13 bis 19,
**dadurch gekennzeichnet**
**dass** die mindestens eine materialreine Schicht jeweils auf einer Seite eine Trägerschicht aufweist.

21. Bleifreies Strahlenschutzmaterial nach mindestens einem der Ansprüche 13 bis 19,
**dadurch gekennzeichnet,**
**dass** die mindestens eine materialreine Schicht jeweils auf beiden Seiten eine Trägerschicht aufweist.

22. Bleifreies Strahlenschutzmaterial nach Anspruch 20 oder 21,
**dadurch gekennzeichnet,**
**dass** die Trägerschichten aus einem Polymer gebildet sind.

23. Bleifreies Strahlenschutzmaterial nach Anspruch 22,
**dadurch gekennzeichnet,**
**dass** das Polymer ein Latex- oder Elastomerpolymer ist.

24. Bleifreies Strahlenschutzmaterial nach Anspruch 22 oder 23,
**dadurch gekennzeichnet,**
**dass** die Trägerschichten eine Dicke von 0,01 bis 0,4 mm aufweisen.

25. Bleifreies Strahlenschutzmaterial nach einem der Ansprüche 20 bis 24,
**dadurch gekennzeichnet,**
**dass** die Trägerschichten geringe Anteile Schutzstoffe enthalten.

26. Bleifreies Strahlenschutzmaterial nach einem der Ansprüche 13 bis 25,
**dadurch gekennzeichnet,**
**dass** die materialreinen Schichten der Schutzfolie so aufgebaut ist, dass die Schichten nach steigender Sekundärstrahlung angeordnet sind.

27. Bleifreies Strahlenschutzmaterial nach einem der Anspruche 13 bis 26,
**dadurch gekennzeichnet,**
**dass** jede Schicht mit hoher Sekundärstrahlung auf beiden Seiten eine Schicht mit niedriger Sekundärstrahlung aufweist.

28. Strahlenschutzbekleidung aus einem bleifreien Strahlenschutzmaterial nach einem der Ansprüche 1 bis 27.

29. Strahlenschutzbekleidung nach Anspruch 28 in Form einer Schürze.

## Claims

1. Lead-free radiation protection material in the energy range of an X-ray tube having a voltage from 60 to 125 kV, having a layer structure of two layers with different shielding properties,
**characterized in that**
the layer structure is composed of a secondary radiation layer comprising tin or compounds thereof in an amount of 50 to 100% by weight and a barrier layer comprising at least one element selected from bismuth, tungsten and compounds thereof.

2. Lead-free radiation protection material according to claim 1,
**characterized in that**
the secondary radiation layer comprises tin in an amount of from 50 to 90% by weight and at least one further element selected from iodine, caesium, barium, lanthanum, cerium, praseodymium, neodymium and compounds thereof in an amount of from 10 to 50% by weight.

3. Lead-free radiation protection material according to claim 2,
**characterized in that**
the secondary radiation layer comprises tin and cerium or a compound thereof.

4. Lead-free radiation protection material according to claim 1,
**characterized in that**
the barrier layer furthermore comprises at least one element of atomic numbers 61 to 71 or compounds thereof.

5. Lead-free radiation protection material according to claim 4,
**characterized in that**
the element is selected from the group of erbium, holmium, dysprosium, terbium, gadolinium, europium, samarium, lutetium, ytterbium, and thulium and compounds thereof.

6. Lead-free radiation protection material according to claim 5,
**characterized in that**
the element is gadolinium.

7. Lead-free radiation protection material according to any of claims 4 to 6,
**characterized in that**
the at least one element of atomic numbers 61 to 71 or compounds thereof is present in the form of an intermediate layer which is arranged between the secondary radiation layer and the barrier layer.

8. Lead-free radiation protection material according to any of claims 1 to 7,
**characterized in that**
the barrier layer furthermore comprises at least one element from the group tantalum, hafnium, thorium, uranium and compounds thereof.

9. Lead-free radiation protection material according to any of claims 1 to 8,
**characterized in that**
the barrier layer comprises the further elements and/or compounds thereof in an amount of up to 80% by weight.

10. Lead-free radiation protection material according to claim 9,
**characterized in that**
the amount is in a range of from 20 to 70% by weight.

11. Lead-free radiation protection material according to any of claims 1 to 10,
**characterized in that**
the barrier layer comprises tungsten or compounds thereof in an amount of from 0 to 30% by weight and/or bismuth or compounds thereof in an amount of at least 30% by weight.

12. Lead-free radiation protection material according to any of claims 1 to 11,
**characterized in that**
the at least two layers comprise a matrix material in an amount of from 0 to 12% by weight.

13. Lead-free radiation protection material according to any of claims 1 to 12,
**characterized in that**
the secondary radiation layer and/or the intermediate layer and/or the barrier layer comprise(s) at least one pure-material layer.

14. Lead-free radiation protection material according to claim 13,
**characterized in that**
the pure-material layers are greatly compressed.

15. Lead-free radiation protection material according to claim 14,
**characterized in that**
the pure-material layers are compressed to more than 75 vol.%.

16. Lead-free radiation protection material according to claim 15,
**characterized in that**
the pure-material layers are compressed to more than 90 vol.%.

17. Lead-free radiation protection material according to claim 16,
**characterized in that**
the greatly compressed pure-material layers are present in the form of metal foils.

18. Lead-free radiation protection material according to claim 17,
**characterized in that**
the metal foils have a thickness of 0.005 to 0.25 mm.

19. Lead-free radiation protection material according to claim 18,
**characterized in that**
the metal foils are foil strips or foil plates.

20. Lead-free radiation protection material according to at least one of claims 13 to 19,
**characterized in that**
the at least one pure-material layer has a carrier layer on one side, respectively.

21. Lead-free radiation protection material according to at least one of claims 13 to 19,
**characterized in that**
the at least one pure-material layer has a carrier layer on both sides, respectively.

22. Lead-free radiation protection material according to claim 20 or 21,
**characterized in that**
the carrier layers are formed by a polymer.

23. Lead-free radiation protection material according to claim 22,
**characterized in that**
the polymer is a latex or elastomer polymer.

24. Lead-free radiation protection material according to claim 22 or 23,
**characterized in that**
the carrier layers have a thickness of 0.01 to 0.4 mm.

25. Lead-free radiation protection material according to any of claims 20 to 24,
**characterized in that**
the carrier layers comprise small amounts of protective substances.

26. Lead-free radiation protection material according to any of claims 13 to 25,
**characterized in that**
the pure-material layers of the protective foil are so composed that the layers are arranged according to increasing secondary radiation.

27. Lead-free radiation protection material according to any of claims 13 to 26,
**characterized in that**
each layer having high secondary radiation has on both sides a layer having low secondary radiation.

28. Radiation protection clothing of a lead-free radiation protection material according to any of claims 1 to 27.

29. Radiation protection clothing according to claim 28 in the form of an apron.

## Revendications

1. Matériau de protection exempt de plomb contre les rayonnements dans le champ d'énergie d'un tube à rayons X avec une tension de 60 à 125 kV, présentant une structure stratifiée en deux couches aux propriétés de blindage différenciées, **caractérisé en ce que** la structure stratifiée se compose d'une couche de rayonnement secondaire contentant de l'étain ou des composés de celui-ci dans une teneur de 50 à 100 % en poids, et d'une couche de barrage comprenant au moins un élément sélectionné parmi le bismuth, le tungstène et des composés de ceux-ci.

2. Matériau de protection exempt de plomb contre les rayonnements selon la revendication 1, **caractérisé en ce que** la couche de rayonnement secondaire contient de l'étain dans une teneur de 50 à 90 % en poids, et au moins un autre élément sélectionné parmi le iode, le césium, le baryum, le lanthane, le cérium, le praséodyme, le néodyme et des composés de ceux-ci, dans une teneur de 10 à 50 % en poids.

3. Matériau de protection exempt de plomb contre les rayonnements selon la revendication 2, **caractérisé en ce que** la couche de rayonnement secondaire contient de l'étain et du cérium ou un composé de ceux-ci.

4. Matériau de protection exempt de plomb contre les rayonnements selon la revendication 1, **caractérisé en ce que** la couche de barrage comprend en outre au moins un élément de numéro atomique compris entre 61 à 71 ou des composés de celui-ci.

5. Matériau de protection exempt de plomb contre les rayonnements selon la revendication 4, **caractérisé en ce que** l'élément est sélectionné dans le groupe comprenant l'erbium, le holmium, le dysprosium, le terbium, le gadolinium, l'europium, le samarium, le lutétium, l'ytterbium et le thulium, et des composés de ceux-ci.

6. Matériau de protection exempt de plomb contre les rayonnements selon la revendication 5, **caractérisé en ce que** l'élément est le gadolinium.

7. Matériau de protection exempt de plomb contre les rayonnements selon l'une des revendications 4 à 6, **caractérisé en ce que** le ou les éléments de numéro atomique compris entre 61 à 71 ou des composés de celui-ci ou de ceux-ci sont présentés comme couche intercalaire disposée entre la couche de rayonnement secondaire et la couche de barrage.

8. Matériau de protection exempt de plomb contre les rayonnements selon l'une des revendications 1 à 7, **caractérisé en ce que** la couche de barrage contient en outre au moins un élément du groupe comprenant le tantale, le hafnium, le thorium, l'uranium et des composés de ceux-ci.

9. Matériau de protection exempt de plomb contre les rayonnements selon l'une des revendications 1 à 8, **caractérisé en ce que** la couche de barrage contient les autres éléments et/ou leurs composés dans une teneur allant jusqu'à 80 % en poids.

10. Matériau de protection exempt de plomb contre les rayonnements selon la revendication 9, **caractérisé en ce que** la teneur est comprise dans une plage de 20 à 70 % en poids.

11. Matériau de protection exempt de plomb contre les rayonnements selon l'une des revendications 1 à 10, **caractérisé en ce que** la couche de barrage contient du tungstène ou des composés de celui-ci dans une teneur de 0 à 30 % en poids et/ou du bismuth ou des composés de celui-ci dans une teneur d'au moins 30 % en poids.

12. Matériau de protection exempt de plomb contre les rayonnements selon l'une des revendications 1 à 11, **caractérisé en ce que** les deux couches ou plus contiennent un matériau matriciel dans une teneur de 0 à 12 % en poids.

13. Matériau de protection exempt de plomb contre les rayonnements selon l'une des revendications 1 à 12, **caractérisé en ce que** la couche de rayonnement secondaire et/ou la couche intercalaire et/ou la couche de barrage comprennent au moins une couche d'un matériau pur.

14. Matériau de protection exempt de plomb contre les rayonnements selon la revendication 13, **caractérisé en ce que** les couches d'un matériau pur sont fortement densifiées.

15. Matériau de protection exempt de plomb contre les rayonnements selon la revendication 14, **caractérisé en ce que** les couches d'un matériau pur sont densifiées à plus de 75 % en volume.

16. Matériau de protection exempt de plomb contre les rayonnements selon la revendication 15, **caractérisé en ce que** les couches exemptes de matériau sont densifiées à plus de 90 % en volume.

17. Matériau de protection exempt de plomb contre les rayonnements selon la revendication 16, **caractérisé en ce que** les couches d'un matériau pur fortement densifiées se présentent sous forme de films métalliques.

18. Matériau de protection exempt de plomb contre les rayonnements selon la revendication 17, **caractérisé en ce que** les films métalliques ont une épaisseur comprise entre 0,005 à 0,25 mm.

19. Matériau de protection exempt de plomb contre les rayonnements selon la revendication 18, **caractérisé en ce que** les films métalliques sont des bandes de film ou des plaquettes de film.

20. Matériau de protection exempt de plomb contre les rayonnements selon au moins l'une des revendications 13 à 19, **caractérisé en ce que** la ou les couches d'un matériau pur comportent une couche support sur un côté de couche.

21. Matériau de protection exempt de plomb contre les rayonnements selon au moins l'une des revendications 13 à 19, **caractérisé en ce que** la ou les couches d'un matériau pur comportent une couche support sur les deux côtés de couche.

22. Matériau de protection exempt de plomb contre les rayonnements selon la revendication 20 ou la revendication 21, **caractérisé en ce que** les couches supports sont formées d'un polymère.

23. Matériau de protection exempt de plomb contre les rayonnements selon la revendication 22, **caractérisé en ce que** le polymère est un polymère latex ou élastomère.

24. Matériau de protection exempt de plomb contre les rayonnements selon la revendication 22 ou la revendication 23, **caractérisé en ce que** les couches supports ont une épaisseur comprise entre 0,01 à 0,4 4 mm.

25. Matériau de protection exempt de plomb contre les rayonnements selon l'une des revendications 20 à 24, **caractérisé en ce que** les couches supports contiennent de faibles parts de substances protectrices.

26. Matériau de protection exempt de plomb contre les rayonnements selon l'une des revendications 13 à 25, **caractérisé en ce que** les couches d'un matériau pur du film protecteur sont structurées de telle manière que les couches sont disposées par ordre de rayonnement secondaire ascendant.

27. Matériau de protection exempt de plomb contre les rayonnements selon l'une des revendications 13 à 26, **caractérisé en ce que** chaque couche à rayonnement secondaire élevé présente une couche à rayonnement secondaire faible sur ses deux côtés.

28. Revêtement de protection contre les rayonnements composé d'un matériau de protection exempt de plomb contre les rayonnements selon l'une des revendications 1 à 27.

29. Revêtement de protection contre les rayonnements selon la revendication 28, sous la forme d'un tablier.
